# EUROPÄISCHE PATENTSCHRIFT

(11) **EP 1 918 407 B1**
(45) Veröffentlichungstag und Bekanntmachung des Hinweises auf die Patenterteilung: **24.12.2008**
(21) Anmeldenummer: 07113372.2
(22) Anmeldetag: 27.07.2007
(51) Int. Cl.: C22C 38/10, H01F 1/147, C21D 8/12

(54) **Weichmagnetische Legierung auf Eisen-Kobalt-Basis sowie Verfahren zu deren Herstellung**
Iron-cobalt based soft magnetic alloy and method for its manufacture
Alliage légèrement magnétique à base de fer et de cobalt ainsi que son procédé de fabrication

(30) Priorität: 30.10.2006 DE 102006051715
(43) Veröffentlichungstag der Anmeldung: 07.05.2008
(73) Patentinhaber: Vacuumschmelze GmbH & Co. KG, 63450 Hanau (DE)
(72) Erfinder: Dr. Gerster, Joachim, 63755, Alzenau (DE); Dr. Pieper, Witold, 63450, Hanau (DE)
(74) Vertreter: Schäfer, Horst

(56) Entgegenhaltungen:
- EP-A- 0 715 320
- WO-A-01/00895
- DE-A1- 4 444 482
- JP-A- 61 253 348
- JP-A- 62 093 342
- US-A1- 2004 099 347

## Beschreibung

Die Erfindung betrifft eine weichmagnetische Legierung auf Eisen-Kobalt-Basis, die einen Kobaltgehalt von 10 Gewichtsprozent (Gew.-%) bis 22 Gew.-% aufweist, sowie ein Verfahren zur Herstellung der Legierung und ein Verfahren zur Herstellung von Halbzeug aus dieser Legierung, insbesondere von magnetischen Komponenten für Aktorsysteme.

Weichmagnetische Legierungen auf Eisen-Kobalt-Basis weisen eine hohe Sättigungsmagnetisierung auf und können daher dazu verwendet werden, elektromagnetische Aktorsysteme mit hohen Kräften und/oder kleinen Bauvolumen auszubilden. Eine typische Anwendung dieser Legierungen sind Magnetventile, wie zum Beispiel Magnetventile zur Kraftstoffeinspritzung in Verbrennungsmotoren.

Weichmagnetische Legierungen auf Eisen-Kobalt-Basis mit einem Kobaltgehalt von 10 Gew.-% bis 22 Gew.-% sind beispielsweise aus der US 7,128,790 bekannt. Bei der Verwendung dieser Legierungen bei schnell schaltenden Aktoren kann auf Grund der entstehenden Wirbelströme die Schaltfrequenz begrenzt werden. Ferner sind Verbesserungen in der Festigkeit der Magnetkerne bei Dauerbetrieb in Hochfrequenzaktorsystemen gewünscht.

Änliche Legierungen sind auch in den Dokumenten DE 4444482, EP 0715320 oder JP-A-62093342 erwähnt.

Aufgabe der Erfindung ist es daher, eine Legierung vorzusehen, die zur Verwendung als Magnetkern bei schnell schaltenden Aktoren besser geeignet ist.

Gelöst wird dies erfindungsgemäß durch den Gegenstand der unabhängigen Ansprüche. Weitere vorteilhafte Weiterbildungen ergeben sich aus den abhängigen Ansprüchen.

Erfindungsgemäß besteht eine weichmagnetische Legierung aus 10 Gew.-% ≤ Co ≤ 22 Gew.-%, 0 Gew.-% ≤ V ≤ 4 Gew.-%, 1,5 Gew.-% ≤ Cr ≤ 5 Gew.-%, 1 Gew.-% ≤ Mn ≤ 2 Gew.-%, 0 Gew.-% ≤ Mo ≤ 1 Gew.-%, 0,5 Gew.-% ≤ Si ≤ 1,5 Gew.-%, 0,1 Gew.-% ≤ Al ≤ 1,0 Gew.-%, Rest Eisen und unvermeidbaren Verunreinigungen.

Vorzugsweise weist die Legierung Verunreinigungen wie maximal 200ppm von Stickstoff, maximal 400ppm von Kohlenstoff und maximal 100ppm von Sauerstoff auf.

Die erfindungsgemäße Legierung weist gegenüber der binären Co-Fe-Legierung einen höheren spezifischen Widerstand auf, der zu einer Unterdrückung der Wirbelströme führt, bei einer möglichst geringen Absenkung der Sättigungspolarisation. Dies wird durch die Zulegierung der nichtmagnetischen Elemente erreicht. Ferner weist die Legierung auf Grund des Gehalts von Al und Si eine höhere Festigkeit auf. Diese Legierung eignet sich zur Verwendung als Magnetkern eines schnell schaltenden Aktorsystems, wie ein Kraftstoffeinspritzventil eines Verbrennungsmotors.

Cr und Mn zeigen eine starke Widerstandserhöhung bei einer geringen Sättigungsabsenkung. Gleichzeitig wird die Glühtemperatur, die die Obergrenze der ferritischen Phase entspricht, abgesenkt. Dies wird jedoch nicht gewünscht, da dies zu schlechteren weichmagnetischen Eigenschaften führt.

Al, V und Si erhöhen ebenfalls den elektrischen Widerstand und heben gleichzeitig die Glühtemperatur an. So kann eine Legierung mit hohem Widerstand, hoher Sättigung sowie mit hoher Glühtemperatur und damit guten weichmagnetischen Eigenschaften angegeben werden.

Ferner weist die Legierung auf Grund des Gehalts von Al und Si eine höhere Festigkeit auf. Die Legierung ist kaltverformbar und im schlussgeglühten Zustand duktil. Die Legierung kann eine Dehnung A_{L} von > 2%, vorzugsweise A_{L} > 20%. Die Dehnung A_{L} wird bei Zugversuchen gemessen. Diese Legierung eignet sich zur Verwendung als Magnetkern eines schnell schaltenden Aktorsystems, wie ein Kraftstoffeinspritzventil eines Verbrennungsmotors.

Die Anforderungen an eine weichmagnetische Legierung auf Kobalt-Eisen-Basis für ein Aktorsystem sind widersprüchlich. Ein höherer Kobaltgehalt führt in der binären Legierung zu einer höheren Sättigungsmagnetisierung Jₛ von ungefähr 9 mT pro 1 Gew.-% Co (ausgehend von 17 Gew.-% Co) und ermöglicht damit ein geringeres Bauvolumen und eine höhere Systemintegration oder höhere Aktorkräfte bei gleicher Baugröße. Gleichzeitig steigen aber die Kosten der Legierung. Mit wachsendem Co-Anteil verschlechtern sich die weichmagnetischen Eigenschaften, wie zum Beispiel Permeabilität. Oberhalb eines Kobaltgehalts von 22 Gew.-% wird die Sättigungszunahme durch weitere Co-Zulegierung geringer.

Die Legierung soll außerdem einen hohen spezifischen elektrischen Widerstand und gute weichmagnetische Eigenschaften haben.

Diese Legierung weist somit einen Kobaltgehalt von 10 Gew.-% ≤ Co ≤ 22 Gew.-% auf. Ein niedriger Kobaltgehalt reduziert die Rohstoffkosten der Legierung, so dass diese für Anwendungen mit hohem Kostendruck, wie zum Beispiel im Automobilbereich geeignet ist. Die Maximalpermeabilität ist innerhalb dieses Bereichs hoch, was beim Einsatz als Aktor zu günstigeren niedrigeren Ansteuerströmen führt.

In weiteren Ausführungsbeispielen weist die Legierung einen Kobaltgehalt von 14 Gew.-% ≤ Co ≤ 22 Gew.-% und 14 Gew.-% ≤ Co ≤ 20 Gew.-% auf.

Die weichmagnetische Legierung des Magnetkerns weist einen Gehalt von Chrom und Mangan auf, der zu einem höheren spezifischen elektrischen Widerstand p im geglühten Zustand bei geringer Abnahme der Sättigung führt. Dieser höhere spezifische Widerstand ermöglicht kleinere Schaltzeiten bei einem Aktor, da Wirbelströme reduziert werden. Gleichzeitig weist die Legierung eine hohe Sättigung und eine hohe Permeabilität µₘₐₓ auf, so dass gute weichmagnetische Eigenschaften beibehalten werden.

Die Elemente Si und Al der Legierung sehen eine verbesserte Festigkeit der Legierung vor, ohne dass die weichmagnetischen Eigenschaften wesentlich verschlechtert werden. Durch die Zulegierung von Si und Al lässt sich die Festigkeit der Legierung durch Mischkristallhärtung deutlich erhöhen, ohne eine deutliche Verschlechterung der weichmagnetischen Eigenschaften.

Der erfindungsgemäße Aluminiumgehalt und Vanadiumgehalt ermöglicht eine höhere Glühtemperatur, die zu guten weichmagnetischen Eigenschaften der Koerzitivfeldstärke H_{c} und der Maximalpermeabilität µₘₐₓ führt. Eine hohe Permeabilität wird gewünscht, da dies zu niedrigeren Ansteuerströmen beim Einsatz der Legierung als Magnetkern oder Flussleiter eines Aktors führt.

In einer Ausführungsform weist die Legierung einen Siliziumgehalt von 0,5 Gew.-% ≤ Si ≤ 1,0 Gew.-% auf.

Der Gehalt von Mo wurde niedrig gehalten, um die Bildung von Karbiden zu vermeiden, die zu einer Verschlechterung der magnetischen Eigenschaften führen können.

Neben Cr und Mn ist ein geringer Molybdängehalt günstig, da sich dieser Gehalt von Molybdän durch ein gutes Verhältnis von Widerstandszuwachs zu Sättigungsabnahme auszeichnet.

In einer Ausführungsform ist der Gehalt von Aluminium und Silizium von 0,6 Gew.-% ≤ Al+Si ≤ 1,5 Gew.-%, so dass Sprödigkeit und Verarbeitungsprobleme, die bei höheren Gesamtgehalten von Aluminium und Silizium auftreten können, vermieden werden.

In einer Ausführungsform ist der Gehalt der Elemente Chrom und Mangan und Molybdän und Aluminium und Silizium und Vanadium 4,0 Gew.-% ≤ (Cr+Mn+Mo+Al+Si+V) ≤ 9,0 Gew.-%. Diese Legierung weist gegenüber der binären CoFe-Legierung einen noch höheren spezifischen Widerstand auf, der zu einer Unterdrückung der Wirbelströme führt, wobei gleichzeitig die Sättigungspolarisation möglichst wenig abgesenkt sowie die Koerzivfeldstärke H_{c} noch weniger erhöht wird.

Der Gehalt von Chrom und Mangan und Molybdän und Aluminium und Silizium und Vanadium ist in einer Ausführungsform 6,0 Gew.-% ≤ Cr+Mn+Mo+Al+Si+V ≤ 9,0 Gew.-%.

In weiteren Ausführungsformen besteht die weichmagnetische Legierung, aus 10 Gew.-% ≤ Co ≤ 22 Gew.-%, 0 Gew.-% ≤ V ≤ 1 Gew.-%, 1,5 Gew.-% ≤ Cr ≤ 3 Gew.-%, 1 Gew.-% ≤ Mn ≤ 2 Gew.-%, 0 Gew.-% ≤ Mo ≤ 1 Gew.-%, 0,5 Gew.-% ≤ Si ≤ 1,5 Gew.-%, 0,1 Gew.-% ≤ Al ≤ 1,0 Gew.-%, Rest Eisen und unvermeidbaren Verunreinigungen. Sie kann einen Gehalt von Aluminium und Silizium von 0,6 Gew.-% ≤ Al+Si ≤ 1,5 Gew.-% und/oder einen Gehalt von Chrom und Mangan und Molybdän und Aluminium und Silizium von 4,5 Gew.-% ≤ Cr+Mn+Mo+A1+Si ≤ 6,0 Gew.-% aufweisen.

In einer Ausführungsform enthält die Legierung V = 0 Gew.-%, 1,6 Gew.-% ≤ Cr ≤ 2,5 Gew.-%, 1,25 Gew.-% ≤ Mn ≤ 1,5 Gew.-%, 0 Gew.-% ≤ Mo ≤ 0,02 Gew.-%, 0,6 Gew.-% ≤ Si ≤ 0,9 Gew.-% und 0,2 Gew.-% ≤ Al ≤ 0,7 Gew.-%.

In einer Ausführungsform enthält die Legierung 0 Gew.-% ≤ V ≤ 2,0 Gew.-%, 1,6 Gew.-% ≤ Cr ≤ 2,5 Gew.-%, 1,25 Gew.-% ≤ Mn ≤ 1,5 Gew.-%, 0 Gew.-% ≤ Mo ≤ 0,02 Gew.-%, 0,6 Gew.-% ≤ Si ≤ 0,9 Gew.-% und 0,2 Gew.-% ≤ Al ≤ 0,7 Gew.-%.

In einer Ausführungsform enthält die Legierung 0 Gew.-% ≤ V ≤ 0,01 Gew.-%, 2,3 Gew.-% ≤ Cr ≤ 3,0 Gew.-%, 1,25 Gew.-% ≤ Mn ≤ 1,5 Gew.-%, 0,75 Gew.-% ≤ Mo ≤ 1 Gew.-%, 0,6 Gew.-% ≤ Si ≤ 0,9 Gew.-% und 0,1 Gew.-% ≤ Al ≤ 0,2 Gew.-%.

In einer Ausführungsform enthält die Legierung 0,75 Gew.-% ≤ V ≤ 2,75 Gew.-%, 2,3 Gew.-% ≤ Cr ≤ 3,5 Gew.-%, 1,25 Gew.-% ≤ Mn ≤ 1,5 Gew.-%, 0 Gew.-% ≤ Mo ≤ 0,01 Gew.-%, 0,6 Gew.-% ≤ Si ≤ 0,9 Gew.-% und 0,2 Gew.-% ≤ Al ≤ 1,0 Gew.-%.

Diese drei Legierungen weisen eine bevorzugte Kombination aus einem hohen elektrischen Widerstand, einer hohen Sättigung und einer niedrigen Koerzitivfeldstärke auf.

Legierungen mit den oben genannten Zusammensetzungen weisen einen spezifischen elektrischen Widerstand ρ > 0,50 µΩm oder ρ > 0,55 µΩm oder ρ > 0,60 µΩm oder ρ > 0,65 µΩm auf. Dieser Wert sieht eine Legierung vor, so dass beim Einsatz als Magnetkern eines Aktorsystems niedrigere Wirbelströme entstehen. Dies ermöglicht die Verwendung der Legierung in Aktorsystemen mit höheren Schaltzeiten.

Der Anteil der Elemente Aluminium und Silizium bei der erfindungsgemäßen Legierung führt zu einer Legierung mit einer Streckgrenze von R_{p0,2} > 340 MPa. Diese höhere Festigkeit der Legierung kann die Betriebsdauer der Legierung beim Einsatz als Magnetkern eines Aktorsystems verlängern. Dies ist attraktiv bei der Verwendung der Legierung in Hochfrequenzaktorsystemen, wie Kraftstoffeinspritzventilen in Verbrennungsmotoren.

Die erfindungsgemäße Legierung weist gute weichmagnetische Eigenschaften sowie eine gute Festigkeit und einen hohen spezifischen elektrischen Widerstand auf. In weiteren Ausführungsformen weist die Legierung eine Sättigung von J(400A/cm) > 2,00 T oder > 1,90 T, und/oder eine Koerzitivfeldstärke H_{c} < 3,5 A/cm oder H_{c} < 2,0 A/cm oder und/oder H_{c} < 1,0 A/cm eine Maximalpermeabilität µₘₐₓ > 1000 oder µₘₐₓ > 2000 auf.

Der erfindungsgemäße Gehalt von Chrom und Mangan und Molybdän und Aluminium und Silizium und Vanadium liegt zwischen 4,0 Gew.-% und 9,0 Gew.-%. Dieser höhere Gehalt ermöglicht eine Legierung vorzusehen, die einen höheren elektrischen Widerstand von ρ > 0,6 µΩm sowie eine niedrige Koerzitivfeldstärke H_{c} < 2,0 A/cm aufweist. Diese Kombination von Eigenschaften ist besonders geeignet für Verwendung bei schnell schaltenden Aktoren.

Die Erfindung sieht ferner einen weichmagnetischen Kern oder Flussleiter für einen elektromagnetischen Aktor aus einer Legierung nach einem der vorhergehenden Ausführungsformen vor. Dieser weichmagnetische Kern ist in verschiedenen Ausführungsformen ein weichmagnetischer Kern für ein Magnetventil eines Verbrennungsmotors, ein weichmagnetischer Kern für ein Kraftstoffeinspritzventil eines Verbrennungsmotors, ein weichmagnetischer Kern für ein Direktkraftstoffeinspritzventil eines Ottomotors oder eines Dieselmotors oder eine weichmagnetische Komponente für elektromagnetische Ventilverstellung, wie Ein- und Auslassventile.

Die unterschiedlichen Aktorsysteme, wie Magnetventile und Kraftstoffeinspritzventile haben unterschiedliche Anforderungen an Festigkeit sowie magnetische Eigenschaften. Diese Anforderungen können durch die Auswahl einer Legierung mit einer Zusammensetzung, die innerhalb der oben beschriebenen Bereiche liegt, erfüllt werden.

Die Erfindung sieht auch ein Kraftstoffeinspritzventil eines Verbrennungsmotors mit einer Komponente aus einer weichmagnetischen Legierung nach einem der vorhergehenden Ausführungsbeispiele vor. In weiteren Ausführungsformen ist das Kraftstoffeinspritzventil ein Direktkraftstoffeinspritzventil eines Ottomotors und ein Direktkraftstoffeinspritzventil eines Dieselmotors.

In weiteren Ausführungsformen sieht die Erfindung ein Rückschlussteil für einen elektromagnetischen Aktor sowie einen weichmagnetischen Rotor und einen weichmagnetischen Stator für einen elektrischen Motor und eine weichmagnetische Komponente für einen elektromagnetische Ventilverstellung an einem Einlassventil oder einem Auslassventil, das in einem Motorraum von beispielsweise einem Kraftfahrzeug verwendet wird, aus einer Legierung nach einem der vorhergehenden Ausführungsbeispiele vor.

Die Erfindung sieht auch ein Verfahren zur Herstellung von Halbzeug aus einer Kobalt-Eisen-Legierung vor, bei dem durch Schmelzen und Warmverformung zunächst Werkstücke aus einer weichmagnetischen Legierung hergestellt werden, die aus 10 Gew.-% ≤ Co ≤ 22 Gew.-%, 0 Gew.-% ≤ V ≤ 4 Gew.-%, 1,5 Gew.-% ≤ Cr ≤ 5 Gew.-%, 1 Gew.-% ≤ Mn ≤ 2 Gew.-%, 0 Gew.-% ≤ Mo ≤ 1 Gew.-%, 0,5 Gew.-% ≤ Si ≤ 1,5 Gew.-%, 0,1 Gew.-% ≤ Al ≤ 1,0 Gew.-%, Rest Eisen und unvermeidbaren Verunreinigungen besteht.

Die Legierung der Werkstücke kann auch eine Zusammensetzung nach einem der vorhergehenden Ausführungsbeispiele aufweisen.

Die Legierung kann mittels verschiedener Verfahren erschmolzen werden. Möglich sind theoretisch alle gängigen Techniken, wie ein Erschmelzen an Luft oder mittels VIM (Vacuum Induction Melting). Dazu können z.B. der Lichtbogenofen oder induktive Techniken genutzt werden. Eine Behandlung mit VOD (Vacuum Oxygen Decarburization) oder AOD (Argon Oxygen Decarburization) oder ESU (Elektro-Schlacke-Umschmelzverfahren) verbessert die Qualität des Produkts.

Zur Herstellung der Legierung wird das VIM-Verfahren bevorzugt, da sich damit die Gehalte der Legierungselemente exakter einstellen lassen und nichtmetallische Einschlüsse in der erstarrten Legierung besser vermieden werden können.

Dem Schmelzvorgang folgt je nach herzustellendem Halbzeug eine unterschiedliche Reihe von Verfahrensschritten.

Falls Bänder hergestellt werden sollen, aus denen später Teile gestanzt werden, wird der aus dem Schmelzvorgang hervorgegangene Gussblock durch Vorblocken in eine Bramme umgeformt. Unter Vorblocken wird das Umformen des Gussblocks in eine Bramme mit rechteckigem Querschnitt durch einen Warmwalzvorgang bei einer Temperatur von beispielsweise 1250 °C verstanden. Nach dem Vorblocken wird durch Schleifen der auf der Oberfläche der Bramme ausgebildete Zunder entfernt. Dem Schleifen folgt ein weiterer Warmwalzvorgang, durch den die Bramme bei einer Temperatur von beispielsweise 1250 °C in ein Band umgeformt wird. Anschließend werden die sich beim Warmwalzen auf der Oberfläche des Bands ausbildenden Verunreinigungen durch Schleifen oder Beizen entfernt, und das Band wird durch Kaltwalzen auf die endgültige Dicke umgeformt, die im Bereich von 0,1 mm bis 2 mm sein kann. Schließlich wird das Band einer Schlussglühung unterzogen. Während der Schlussglühung heilen die durch die Umformvorgänge entstandenen Gitterfehlstellen aus und kristalline Körner werden im Gefüge gebildet.

Ähnlich verläuft der Herstellungsvorgang, wenn Drehteile hergestellt werden. Auch hier werden durch Vorblocken des Gussblocks Knüppel mit einem quadratischen Querschnitt hergestellt. Das sogenannte Vorblocken erfolgt dabei bei einer Temperatur von beispielsweise 1250 °C. Anschließend wird der beim Vorblocken entstandene Zunder durch Schleifen entfernt. Dem folgt ein weiterer Warmwalzvorgang, durch den die Knüppel in Stangen oder Drähte bis zu einem Durchmesser von beispielsweise 13 mm umgeformt werden. Durch Richten und Schälen werden dann zum einen Verwerfungen des Materials korrigiert und zum anderen die sich während des Warmwalzvorgangs bildenden Verunreinigungen auf der Oberfläche entfernt. Abschließend wird auch hier das Material einer Schlussglühung unterzogen.

Die Schlussglühung kann in einem Temperaturbereich von 700 °C bis 1100 °C durchgeführt werden. In einer Durchführungsform wird die Schlussglühung im Temperaturbereich von 750 °C bis 850 °C durchgeführt. Die Schlussglühung kann unter Inertgas, Wasserstoff oder Vakuum durchgeführt werden.

Die Bedingungen wie Temperatur und Dauer der Schlussglühung können so ausgewählt werden, dass nach der Schlussglühung die Legierung Verformungsparameter im Zugversuch von einer Bruchdehnung A_{L} > 2% oder A_{L} > 20% aufweist.

In einer weiteren Durchführungsform wird die Legierung vor der Schlussglühung kaltverformt.

Die Erfindung wird anhand der Zeichnungen näher erläutert.
- Figur 1: zeigt ein Magnetventil mit einem Magnetkern aus einer erfindungemäßen weichmagnetischen Legierung,
- Figur 2: zeigt ein Ablaufdiagramm des Herstellverfahrens für Halbzeug aus der Legierung gemäß der Erfindung, und
- Figur 3: zeigt die Koerzitivfeldstärke H_{c} in Abhängigkeit von der Glühtemperatur für verschiedene erfindungsgemäße weichmagnetische Legierungen.
- Figur 4: zeigt die Koerzitivfeldstärke H_{c} in Abhängigkeit von der Glühtemperatur für weitere erfindungsgemäße weichmagnetische Legierungen.
Figur 1 zeigt ein elektromagnetisches Aktorsystem 20 mit einem Magnetkern 21 aus einer erfindungsgemäßen weichmagnetischen Legierung, die in einer ersten Ausführungsform aus 18,3 Gew.-% Co, 2,62 Gew.-% Cr, 1,37 Gew.-% Mn, 0,85 Gew.-% Si, 0,01 Gew.-% Mo, 0,21 Gew.-% Al, Rest Eisen besteht. In einem weiteren nicht gezeigten Ausführungsbeispiel ist ein Rückschluss aus dieser Legierung angegeben.

Eine Spule 22 wird mit Strom von einer Stromquelle 23 versorgt, so dass bei der Erregung der Spule 22 ein Magnetfeld induziert wird. Die Spule 22 ist um den Magnetkern 21 so angeordnet, dass auf Grund des induzierten Magnetfelds sich der Magnetkern 21 von einer ersten Position 24 bewegt, die mit der gestrichelten Linie in der Figur 1 gezeigt ist, zu einer zweiten Position 25. In dieser Ausführungsform ist die erste Position 24 eine geschlossene Position und die zweite Position eine offene Position. Folglich ist der Strom 26 durch den Kanal 27 vom Aktorsystem 20 gesteuert.

In weiteren Ausführungsformen ist das Aktorsystem 20 ein Kraftstoffeinspritzventil eines Ottomotors oder eines Dieselmotors, oder ein Direktkraftstoffeinspritzventil eines Ottomotors oder eines Dieselmotors.

Die weichmagnetische Legierung des Magnetkerns 21 weist einen Gehalt von Chrom und Mangan auf, der zu einem spezifischen elektrischen Widerstand p im geglühten Zustand von 0,572 µΩm führt. Dieser höhere spezifische Widerstand ermöglicht kleinere Schalzeiten bei dem Aktor, da Wirbelströme reduziert werden. Gleichzeitig weist die Legierung eine hohe Sättigung J(400 A/cm), gemessen bei einer Magnetfeldstärke von 400 A/cm, von 2,137 T und eine Permeabilität µₘₐₓ von 1915 auf, so dass gute weichmagnetische Eigenschaften beibehalten werden.

Die Elemente Si und Al der Legierung sehen eine verbesserte Festigkeit des Magnetkerns 21 vor, ohne dass die weichmagnetischen Eigenschaften wesentlich verschlechtert werden. Die Streckgrenze R_{p0,2} dieser Legierung ist 402 Mpa. Der Aluminiumgehalt ermöglicht eine höhere Glühtemperatur, die zu guten weichmagnetischen Eigenschaften einer Koerzitivfeldstärke H_{c} von nur 2,57 A/cm und einer Maximalpermeabilität µₘₐₓ von 1915 führt. Eine hohe Permeabilität wird gewünscht, da diese zu niedrigeren Ansteuerströmen beim Einsatz der Legierung als Magnetkern eines Aktors führt.

Der Gehalt von Mo wurde niedrig gehalten, um die Bildung von Karbiden zu vermeiden, die zu einer Verschlechterung der magnetischen Eigenschaften führen können.

Tabelle 1 zeigt Zusammensetzungen von verschieden Legierungen entsprechend der Erfindung.

Halbzeuge wurden aus diesen Legierungen durch ein Verfahren hergestellt, dessen Ablauf in der Figur 2 dargestellt ist.

In dem in Fig. 2 dargestellten Ablaufdiagramm wird zunächst in einem Schmelzvorgang 1 die Legierung erschmolzen.

Die Legierung kann mittels verschiedener Verfahren erschmolzen werden. Möglich sind theoretisch alle gängigen Techniken, wie ein Erschmelzen an Luft oder mittels VIM (Vacuum Induction Melting). Dazu können z.B. der Lichtbogenofen oder induktive Techniken genutzt werden. Eine Behandlung mit VOD (Vacuum Oxygen Decarburization) oder AOD (Argon Oxygen Decarburization) oder ESU (Elektro-Schlacke-Umschmelzverfahren) verbessert die Qualität des Produkts.

Zur Herstellung der Legierung wird das VIM-Verfahren bevorzugt, da sich damit der Gehalt der Legierungselemente exakter einstellen lässt und nichtmetallische Einschlüsse in der erstarrten Legierung besser vermieden werden können.

Dem Schmelzvorgang 1 folgen je nach herzustellendem Halbzeug eine unterschiedliche Reihe von Verfahrensschritten.

Falls Bänder hergestellt werden sollen, aus denen später Teile gestanzt werden, wird der aus dem Schmelzvorgang 1 hervorgegangene Gussblock durch Vorblocken 2 in eine Bramme umgeformt. Unter Vorblocken wird das Umformen des Gussblocks in eine Bramme mit rechteckigem Querschnitt durch einen Warmwalzvorgang bei einer Temperatur von 1250 °C verstanden. Nach dem Vorblocken wird durch Schleifen 3 der auf der Oberfläche der Bramme ausgebildete Zunder entfernt. Dem Schleifen 3 folgt ein weiterer Warmwalzvorgang 4, durch den die Bramme bei einer Temperatur von 1250 °C in ein Band mit einer Dicke von beispielsweise 3,5 mm umgeformt wird. Anschließend werden die sich beim Warmwalzen auf der Oberfläche des Bandes ausbildenden Verunreinigungen durch Schleifen oder Beizen 5 entfernt, und das Band wird durch Kaltwalzen 6 auf die endgültige Dicke im Bereich von 0,1 bis 2 mm umgeformt. Schließlich wird das Band einer Schlussglühung 7 bei einer Temperatur von > 700 °C unterzogen. Während der Schlussglühung heilen die durch die Umformvorgänge entstandenen Gitterfehlstellen aus und kristalline Körner werden im Gefüge gebildet.

Ähnlich verläuft der Herstellungsvorgang, wenn Drehteile hergestellt werden. Auch hier werden durch Vorblocken 8 des Gussblocks Knüppel mit einem quadratischen Querschnitt hergestellt. Das sogenannte Vorblocken erfolgt dabei bei einer Temperatur von 1250 °C. Anschließend wird der beim Vorblocken 8 entstandene Zunder durch Schleifen 9 entfernt. Dem folgt ein weiterer Warmwalzvorgang 10, durch den die Knüppel in Stangen oder Drähte bis zu einem Durchmesser von 13 mm umgeformt werden. Durch Richten und Schälen 11 werden dann zum einen Verwerfungen des Materials korrigiert und zum anderen die sich während des Warmwalzvorgangs 10 bildenden Verunreinigungen auf der Oberfläche entfernt. Abschließend wird auch hier das Material einer Schlussglühung 12 unterzogen.

Die Koerzitivfeldstärke H_{c} wurde in Abhängigkeit von der Glühtemperatur für die Legierungen der Tabelle 1 gemessen. Die Ergebnisse sind in der Figur 3 dargestellt. Aus der Figur 3 ist zu entnehmen, dass bei steigender Temperatur die Koerzitivfeldstärke zunächst sinkt und bei noch höheren Temperaturen, die an der Grenze zum Zweiphasengebiet liegen, steigt.

Die Glühtemperatur wird je nach Zusammensetzung ausgewählt, so dass die Koerzitivfeldstärke niedrig bleibt. Für die Legierung 3, die in Zusammenhang mit der Figur 1 beschrieben wird, wurde die Glühung bei einer Temperatur von 760 °C durchgeführt.

Figur 4 zeigt die Koerzitivfelstärke für die Legierungen 1 bis 4, 8, 10, 11 und 13. Die Legierungen 8, 10, 11 und 13 wurden nach Warmwalzen auch kaltverformt. Die Legierungen 1 bis 4 wurden nur warmgewalzt. Die Figur 4 zeigt den Einfluss verschiedener Zulegierungselemente auf H_{c} bei verschiedenen Glühtemperaturen. Der Anstieg von H_{c} zeigt die Obergrenze der ferritischen Phase.

Die Legierungen 2, 10, 11 und 13 mit einen niedrigeren H_{c} bei höheren Glühtemperaturen weisen einen Gehalt von Aluminium von mindestens 0,68 Gew.-% auf. Die Legierungen 10 und 11 weisen eine besonders niedrige Koerzitivfeldstärke H_{c} von weniger als 1,5 A/cm bei Glühtemperaturen oberhalb von 850°C auf. Diese Legierungen weisen einen Gehalt von Aluminium von 0,84 Gew.-% bzw. 0,92 Gew.-% sowie einen Vanadiumgehalt von 2,51 Gew.-% bzw. 1,00 Gew.-% auf.

Bei diesen Legierungen ist die Phasenüberganstemperatur noch weiter nach oben verschoben. Dies hat den Vorteil, dass die magnetischen Eigenschaften durch die Verwendung einer höheren Glühtemperatur weiter verbessert werden können.

Die Eigenschaften des spezifischen elektrischen Widerstands im geglühten Zustand, ρₑₗ, der Koerzitivfeldstärke H_{c}, der Sättigung J bei einer Magnetfeldstärke von 160 A/cm, J(160 A/cm), sowie bei einer Magnetfeldstärke von 400 A/cm, J(400 A/cm), der Maximalpermeabilität µₘₐₓ, der Streckgrenze Rₘ, R_{p0,2}, der Bruchdehnung AL sowie des E-Moduls wurden für die Legierungen der Tabelle 1 gemessen und sind in der Tabelle 2 zusammengefasst.

Der spezifische elektrische Widerstand p jeder Legierung liegt oberhalb 0,5 µΩm. Dies führt zu einer Unterdrückung der Wirbelströme, so dass die Legierungen sich für Aktoranwendungen mit kurzen Schaltzeiten eignen. Die Streckgrenze wurde für die Legierungen 1 bis 7 im magnetisch schlussgeglühten Zustand gemessen und liegt für jede Legierung oberhalb 340 MPa. Diese Legierungen können somit bei Anwendungen eingesetzt werden, bei denen höhere mechanische Belastungen entstehen.

Aus der Tabelle 2 ist zu entnehmen, dass trotz des hohen Zulegierungsanteils an nicht magnetischen Elementen die Legierungen eine hohe Sättigung J(400 A/cm) > 2,0 T, einen hohen spezifischen elektrischen Widerstand ρ > 0,5 µΩm sowie eine hohe Streckgrenze R_{p0,2} > 340 MPa aufweisen. Folglich sind diese Legierungen besonders geeignet für Magnetkerne in schnell schaltenden Aktorsystemen, wie Kraftstoffeinspritzventilen.

### 1. Ausführungsbeispiel

Eine Legierung nach einem ersten Ausführungsbeispiel besteht aus 18,1 Gew.-% Co, 2,24 Gew.-% Cr, 1,40 Gew.-% Mn, 0,01 Gew.-% Mo, 0,83 Gew.-%Si, 0,24 Gew.-% Al, Rest Fe und wurde wie oben beschrieben hergestellt. Die Legierung wurde bei 760 °C geglüht und weist im geglühten Zustand einen spezifischen elektrischen Widerstand ρₑₗ von 0,542 µΩm, eine Koerzitivfeldstärke H_{c} von 2,34 A/cm, eine Sättigung J bei einer Magnetfeldstärke von 160 A/cm, J(160 A/cm), von 2,029 T, eine Sättigung J bei einer Magnetfeldstärke von 400 A/cm, J(400 A/cm), von 2,146 T, eine Maximalpermeabilität µₘₐₓ von 2314, eine Streckgrenze Rₘ von 623 MPa, R_{p0,2} von 411 MPa, eine Bruchdehnung AL von 29,6% und ein E-Modul von 220 GPa auf.

### 2. Ausführungsbeispiel

Eine Legierung nach einem zweiten Ausführungsbeispiel besteht aus 18,2 Gew.-% Co, 1,67 Gew.-% Cr, 1,39 Gew.-% Mn, 0,01 Gew.-% Mo, 0,82 Gew.-%Si, 0,68 Gew.-% Al, Rest Fe und wurde wie oben beschrieben hergestellt. Die Legierung wurde bei 800 °C geglüht und weist im geglühten Zustand einen spezifischen elektrischen Widerstand ρₑₗ von 0,533 µΩm, eine Koerzitivfeldstärke H_{c} von 1,94 A/cm, eine Sättigung J bei einer Magnetfeldstärke von 160 A/cm, J(160 A/cm), von 2,019 T, eine Sättigung J bei einer Magnetfeldstärke von 400 A/cm, J(400 A/cm), von 2,151 T, eine Maximalpermeabilität µₘₐₓ von 1815, eine Streckgrenze Rₘ von 661MPa, R_{p0,2} von 385 MPa, eine Bruchdehnung AL von 25,4% und ein E-Modul von 221 GPa auf.

### 3. Ausführungsbeispiel

Eine Legierung nach einem dritten Ausführungsbeispiel besteht aus 18,3 Gew.-% Co, 2,62 Gew.-% Cr, 1,37 Gew.-% Mn, 0,01 Gew.-% Mo, 0,85 Gew.-%Si, 0,21 Gew.-% Al, Rest Fe und wurde wie oben beschrieben hergestellt. Die Legierung wurde bei 760 °C geglüht und weist im geglühten Zustand einen spezifischen elektrischen Widerstand ρₑₗ von 0,572 µΩm, eine Koerzitivfeldstärke H_{c} von 2,57 A/cm, eine Sättigung J bei einer Magnetfeldstärke von 160 A/cm, J(160 A/cm), von 2,021 T, eine Sättigung J bei einer Magnetfeldstärke von 400 A/cm, J(400 A/cm), von 2,137 T, eine Maximalpermeabilität µₘₐₓ von 1915, eine Streckgrenze Rₘ von 632 MPa, R_{p0,2}von 402 MPa, eine Bruchdehnung AL von 28,0% und ein E-Modul von 217 GPa auf.

### 4. Ausführungsbeispiel

Eine Legierung nach einem vierten Ausführungsbeispiel besteht aus 18,3 Gew.-% Co, 2,42 Gew.-% Cr, 1,45 Gew.-% Mn, 0,01 Gew.-% Mo, 0,67 Gew.-%Si, 0,23 Gew.-%Al, Rest Fe und wurde wie oben beschrieben hergestellt. Die Legierung wurde bei 730 °C geglüht und weist im geglühten Zustand einen spezifischen elektrischen Widerstand ρₑₗ von 0,546 µΩm, eine Koerzitivfeldstärke H_{c} von 2,73 A/cm, eine Sättigung J bei einer Magnetfeldstärke von 160 A/cm, J(160 A/cm), von 2,037 T, eine Sättigung J bei einer Magnetfeldstärke von 400 A/cm, J(400 A/cm), von 2,156T, eine Maximalpermeabilität µₘₐₓ von 2046, eine Streckgrenze Rₘ von 615 MPa, R_{p0,2} von 395 MPa, eine Bruchdehnung AL von 29,5% und ein E-Modul von 223 GPa auf.

### 5. Ausführungsbeispiel

Eine Legierung nach einem fünften Ausführungsbeispiel besteht aus 15,40 Gew.-% Co, 2,34 Gew.-% Cr, 1,27 Gew.-% Mn, 0,85 Gew.-% Si, 0,23 Gew.-% Al, Rest Fe und wurde wie oben beschrieben hergestellt. Die Legierung wurde bei 760 °C geglüht und weist im geglühten Zustand einen spezifischen elektrischen Widerstand ρₑₗ von 0,5450 µΩm, eine Koerzitivfeldstärke H_{c} von 1,30 A/cm, eine Sättigung J bei einer Magnetfeldstärke von 160 A/cm, J(160 A/cm), von 1,986 T, eine Sättigung J bei einer Magnetfeldstärke von 400 A/cm, J(400 A/cm), von 2,105T und eine Maximalpermeabilität µₘₐₓ von 3241 auf.

### 6. Ausführungsbeispiel

Eine Legierung nach einem sechsten Ausführungsbeispiel besteht aus 18,10 Gew.-% Co, 2,30 Gew.-% Cr, 1,37 Gew.-% Mn, 0,83 Gew.-% Si, 0,24 Gew.-% Al, Rest Fe und wurde wie oben beschrieben hergestellt. Die Legierung wurde bei 760 °C geglüht und weist im geglühten Zustand einen spezifischen elektrischen Widerstand ρₑₗ von 0,5591 µΩm, eine Koerzitivfeldstärke H_{c} von 1,39 A/cm, eine Sättigung J bei einer Magnetfeldstärke von 160 A/cm, J(160 A/cm), von 2,027 T, eine Sättigung J bei einer Magnetfeldstärke von 400 A/cm, J(400 A/cm), von 2,138 T und eine Maximalpermeabilität µₘₐₓ von 2869 auf.

### 7. Ausführungsbeispiel

Eine Legierung nach einem siebten Ausführungsbeispiel besteht aus 21,15 Gew.-% Co, 2,31 Gew.-% Cr, 1,38 Gew.-% Mn, 0,84 Gew.-% Si, 0,23 Gew.-% Al, Rest Fe und wurde wie oben beschrieben hergestellt. Die Legierung wurde bei 760 °C geglüht und weist im geglühten Zustand einen spezifischen elektrischen Widerstand ρₑₗ von 0,5627 µΩm, eine Koerzitivfeldstärke H_{c} von 1,93 A/cm, eine Sättigung J bei einer Magnetfeldstärke von 160 A/cm, J(160 A/cm), von 2,066 T, eine Sättigung J bei einer Magnetfeldstärke von 400 A/cm, J(400 A/cm), von 2,165 T und eine Maximalpermeabilität µₘₐₓ von 1527 auf.

Bei dem achten bis dreizehnten Ausführungsbeispiele ist die Summe der Zulegierungen etwas höher und liegt zwischen 6 Gew.-% und 9 Gew.-%. Diese Legierungen weisen jeweils im geglühten Zustand einen spezifischen elektrischen Widerstand ρₑₗ ≥ 0,60 µΩm auf.

### 8. Ausführungsbeispiel

Eine Legierung nach einem achten Ausführungsbeispiel besteht aus 18,0 Gew.-% Co, 2,66 Gew.-% Cr, 1,39 Gew.-% Mn, < 0,01 Gew.-% Mo, 0,87 Gew.-%Si, 0,17 Gew.-% Al, 1,00 Gew.% V, Rest Fe und wurde wie oben beschrieben hergestellt. Diese Legierung wurde auch nach dem Warmwalzen kaltverformt. Die Legierung wurde bei 780 °C geglüht und weist im geglühten Zustand einen spezifischen elektrischen Widerstand ρₑₗ von 0,627 µΩm, eine Koerzitivfeldstärke H_{c} von 1,40 A/cm, eine Sättigung J bei einer Magnetfeldstärke von 160 A/cm, J(160 A/cm), von 1,977 T, eine Sättigung J bei einer Magnetfeldstärke von 400 A/cm, J(400 A/cm), von 2,088 T, eine Maximalpermeabilität µₘₐₓ von 2862, eine Streckgrenze Rₘ von 605 MPa, R_{p0,2} von 374 MPa, eine Bruchdehnung AL von 29,7% und ein E-Modul von 222 GPa auf.

### 9. Ausführungsbeispiel

Eine Legierung nach einem neunten Ausführungsbeispiel besteht aus 18,0 Gew.-% Co, 2,60 Gew.-% Cr, 1,35 Gew.-% Mn, 0,99 Gew.-% Mo, 0,84 Gew.-%Si, 0,17 Gew.-% Al, <0,01 Gew.-% V, Rest Fe und wurde wie oben beschrieben hergestellt. Zusäzlich wurde diese Legierung kaltverformt. Die Legierung wurde bei 780 °C geglüht und weist im geglühten Zustand einen spezifischen elektrischen Widerstand ρₑₗ von 0,604 µΩm, eine Koerzitivfeldstärke H_{c} von 2,13 A/cm, eine Sättigung J bei einer Magnetfeldstärke von 160 A/cm, J(160 A/cm), von 21,969 T, eine Sättigung J bei einer Magnetfeldstärke von 400 A/cm, J(400 A/cm), von 2,092 T, eine Maximalpermeabilität µₘₐₓ von 1656, eine Streckgrenze Rₘ von 636 MPa, R_{p0,2} von 389 MPa, eine Bruchdehnung AL von 29,2% und ein E-Modul von 222 GPa auf.

### 10. Ausführungsbeispiel

Eine Legierung nach einem zehnten Ausführungsbeispiel besteht aus 18,0 Gew.-% Co, 1,85 Gew.-% Cr, 1,33 Gew.-% Mn, <0,01 Gew.-% Mo, 0,86 Gew.-%Si, 0,84 Gew.-% Al, 2,51 Gew.-% V, Rest Fe und wurde wie oben beschrieben hergestellt. Danach wurde die Legierung kaltverformt. Die Legierung wurde bei 870 °C geglüht und weist im geglühten Zustand einen spezifischen elektrischen Widerstand ρₑₗ von 0,716 µΩm, eine Koerzitivfeldstärke H_{c} von 0,95 A/cm, eine Sättigung J bei einer Magnetfeldstärke von 160 A/cm, J(160 A/cm), von 1,920 T, eine Sättigung J bei einer Magnetfeldstärke von 400 A/cm, J(400 A/cm), von 2,015 T, eine Maximalpermeabilität µₘₐₓ von 4038 auf. Diese Legierung des zehnten Ausführungsbeispiel weist eine besonders vorteilhafte Kombination von einem hohen spezifischen elektrischen Widerstand ρₑₗ von 0,716 µΩm, einer niedrigen Koerzitivfeldstärke H_{c} von 0,95 A/cm, und einer hohen Sättigung J bei einer Magnetfeldstärke von 160 A/cm, J(160 A/cm), von 1,920 T auf.

### 11. Ausführungsform

Eine Legierung nach einem elften Ausführungsbeispiel besteht aus 12,0 Gew.-% Co, 2,65 Gew.-% Cr, 1,38 Gew.-% Mn, < 0,01 Gew.-% Mo, 0,85 Gew.-%Si, 0,92 Gew.-% Al, 1,00 Gew.-% V,Rest Fe und wurde wie oben beschrieben hergestellt und zusätzlich klarverformt. Die Legierung wurde bei 820 °C geglüht und weist im geglühten Zustand einen spezifischen elektrischen Widerstand ρₑₗ von 0,658 µΩm, eine Koerzitivfeldstärke H_{c} von 0,72 A/cm, eine Sättigung J bei einer Magnetfeldstärke von 160 A/cm, J(160 A/cm), von 1,880 T, eine Sättigung J bei einer Magnetfeldstärke von 400 A/cm, J(400 A/cm), von 2,008 T, eine Maximalpermeabilität µₘₐₓ von 5590, eine Streckgrenze Rₘ von 525 MPa, R_{p0,2} von 346 MPa, eine Bruchdehnung AL von 33,5 % und ein E-Modul von 216 GPa auf.

Die Legierung nach dem elften Ausführungsbeispiel weist eine besonders vorteilhafte Kombination von einem hohen spezifischen elektrischen Widerstand ρₑₗ von 0,658 µΩm, einer niedrigen Koerzitivfeldstärke H_{c} von 0,72 A/cm, und einer hohen Sättigung J bei einer Magnetfeldstärke von 160 A/cm, J(160 A/cm), von 1,880 T auf.

### 12. Ausführungsbeispiel

Die zwölfte Legierung ist nicht erfindungsgemäß, da der Co-Gehalt größer als 22 Gew.-% ist.

### 13. Ausführungsbeispiel

Eine Legierung nach einem dreizehnten Ausführungsbeispiel besteht aus 18,0 Gew.-% Co, 3,00 Gew.-% Cr, 1,32 Gew.-% Mn, < 0,01 Gew.-% Mo, 0,86 Gew.-%Si, 0,84 Gew.-% Al, 2,01 Gew.-% V, Rest Fe und wurde wie oben beschrieben hergestellt und nach dem Warmwalzen kaltverformt. Die Legierung wurde bei 820 °C geglüht und weist im geglühten Zustand einen spezifischen elektrischen Widerstand ρₑₗ von 0,769 µΩm, eine Koerzitivfeldstärke H_{c} von 1,14 A/cm, eine Sättigung J bei einer Magnetfeldstärke von 160 A/cm, J(160 A/cm), von 1,896 T, eine Sättigung J bei einer Magnetfeldstärke von 400 A/cm, J (400 A/cm), von 1, 985 T, eine Maximalpermeabilität µₘₐₓ von 3499, eine Streckgrenze Rₘ von 674 MPa, R_{p0,2} von 396 MPa, eine Bruchdehnung AL von 33,3% und ein E-Modul von 218 GPa auf.

Bezugszeichenliste
- 20: Aktorsystem
- 21: Magnetkern
- 22: Spule
- 23: Stromquelle
- 24: erste Position des Magnetkerns
- 25: zweite Position des Magnetkerns
- 26: Strom
- 27: Kanal

**Tabelle 1**

| Legierung | Fe | Co (Gew.-%) | Summe Zulegierungen | Cr (Gew.-%) | Mn (Gew.-%) | Si (Gew.-%) | Mo (Gew.-%) | Al (Gew.-%) | V (Gew.-%) |
|---|---|---|---|---|---|---|---|---|---|
| 1 | Rest | 18,1 | 4,73 | 2,24 | 1,40 | 0,83 | 0,01 | 0,24 | <0,01 |
| 2 | Rest | 18,2 | 4,58 | 1,67 | 1,39 | 0,82 | 0,01 | 0,68 | <0,01 |
| 3 | Rest | 18,3 | 5,09 | 2,62 | 1,37 | 0,85 | 0,01 | 0,21 | <0,01 |
| 4 | Rest | 18,3 | 4,78 | 2,42 | 1,45 | 0,67 | 0,01 | 0,23 | <0,01 |
| 5 | Rest | 15,40 | 4,69 | 2,34 | 1,27 | 0,85 | 0,001 | 0,23 | <0,01 |
| 6 | Rest | 18,10 | 4,74 | 2,30 | 1,37 | 0,83 | 0,001 | 0,24 | <0,01 |
| 7 | Rest | 21,15 | 4,76 | 2,31 | 1,38 | 0,84 | 0,001 | 0,23 | <0,01 |
| 8 | Rest | 18,0 | 6,18 | 2,66 | 1,39 | 0,87 | <0,01 | 0,17 | 1,00 |
| 9 | Rest | 18,0 | 6,18 | 2,60 | 1,35 | 0,84 | 0,99 | 0,17 | <0,01 |
| 10 | Rest | 18,0 | 7,38 | 1,85 | 1,33 | 0,86 | <0,01 | 0,84 | 2,51 |
| 11 | Rest | 12,0 | 6,78 | 2,65 | 1,38 | 0,85 | <0,01 | 0,92 | 1,00 |
| 12* | Rest | 25,0 | 5,58 | 1,57 | 0,96 | 0,93 | <0,01 | 1,02 | 1,00 |
| 13 | Rest | 18,0 | 8,18 | 3,00 | 1,32 | 0,86 | <0,01 | 0,84 | 2,01 |

| | | | | | | | | | |
|---|---|---|---|---|---|---|---|---|---|
| *nicht erfindungsgemäß | | | | | | | | | |

**Tabelle 2**

| Legierung | Glühtemperatur (°C) | ρ (µΩm) | H_{c} (A/cm) | J(160) (T) | J(400) (T) | µₘₐₓ | Rₘ (Mpa) | Rp_{0,2} (Mpa) | AL (%) | E-Modul (Gpa) |
|---|---|---|---|---|---|---|---|---|---|---|
| 1 | 760 | 0,542 | 2,34 | 2,029 | 2,146 | 2314 | 623 | 411 | 29,6 | 220 |
| 2 | 800 | 0,533 | 1,94 | 2,019 | 2,151 | 1815 | 661 | 385 | 25,4 | 221 |
| 3 | 760 | 0,572 | 2,57 | 2,021 | 2,137 | 1915 | 632 | 402 | 28,0 | 217 |
| 4 | 730 | 0,546 | 2,73 | 2,037 | 2,156 | 2046 | 615 | 395 | 29,5 | 223 |
| 5 | 760 | 0,545 | 1,30 | 1,986 | 2,105 | 3241 | - | - | - | - |
| 6 | 760 | 0,559 | 1,39 | 2,027 | 2,138 | 2869 | - | - | - | - |
| 7 | 760 | 0,563 | 1,93 | 2,066 | 2,165 | 1527 | - | - | - | - |
| 8 | 780 | 0,627 | 1,40 | 1,977 | 2,088 | 2862 | 605 | 374 | 29,7 | 222 |
| 9 | 780 | 0,604 | 2,13 | 1,969 | 2,092 | 1656 | 636 | 389 | 29,2 | 222 |
| 10 | 870 | 0,716 | 0,95 | 1,920 | 2,015 | 4038 | - | - | - | - |
| 11 | 820 | 0,658 | 0,72 | 1,880 | 2,008 | 5590 | 525 | 346 | 33,5 | 216 |
| 12* | 870 | 0,628 | 1,25 | 1,989 | 2,075 | 1793 | - | - | - | - |
| 13 | 820 | 0,769 | 1,14 | 1,896 | 1,985 | 3499 | 674 | 396 | 33,3 | 218 |

| | | | | | | | | | | |
|---|---|---|---|---|---|---|---|---|---|---|
| *nicht erfindungsgemäß | | | | | | | | | | |

## Patentansprüche

1. Weichmagnetische Legierung, die aus 10 Gew.-% ≤ Co ≤ 22 Gew.-%, 0 Gew.-% ≤ V ≤ 4 Gew.-%, 1,5 Gew.-% ≤ Cr ≤ 5 Gew.-%, 1 Gew.-% ≤ Mn ≤ 2 Gew.-%, 0 Gew.- % ≤ Mo ≤ 1 Gew.-%, 0,5 Gew.-% ≤ Si ≤ 1,5 Gew.-%, 0,1 Gew.-% ≤ Al ≤ 1,0 Gew.-%, Rest Eisen und unvermeidbaren Verunreinigungen besteht.

2. Weichmagnetische Legierung nach Anspruch 1,
**gekennzeichnet durch**
einen Kobaltgehalt von 14 Gew.-% ≤ Co ≤ 22 Gew.-%.

3. Weichmagnetische Legierung nach Anspruch 2,
**gekennzeichnet durch**
einen Kobaltgehalt von 14 Gew.-% ≤ Co ≤ 20 Gew.-%.

4. Weichmagnetische Legierung nach einem der vorhergehenden Ansprüche,
**gekennzeichnet durch**
einen Vanadiumgehalt von 0 Gew.-% ≤ V ≤ 2 Gew.-%.

5. Weichmagnetische Legierung nach einem der vorhergehenden Ansprüche,
**gekennzeichnet durch**
einen Molybdängehalt von 0 Gew.-% < Mo ≤ 0,5 Gew.-%.

6. Weichmagnetische Legierung nach einem der vorhergehenden Ansprüche,
**gekennzeichnet durch**
einen Mangangehalt von 1,25 Gew.-% ≤ Mn ≤ 1,5 Gew.-%.

7. Weichmagnetische Legierung nach einem der vorhergehenden Ansprüche,
**gekennzeichnet durch**
einen Siliziumgehalt von 0,5 Gew.-% ≤ Si ≤ 1,0 Gew.-%.

8. Weichmagnetische Legierung nach einem der vorhergehenden Ansprüche,
**gekennzeichnet durch**
einen Gehalt von Aluminium und Silizium von 0,6 Gew.-% ≤ Al+Si ≤ 2 Gew.-%.

9. Weichmagnetische Legierung nach einem der vorhergehenden Ansprüche,
**gekennzeichnet durch**
einen Gehalt von Chrom und Mangan und Molybdän und Aluminium Silizium und Vanadium von 4,0 Gew.-% ≤ Cr+Mn+Mo+Al+Si+V ≤ 9,0 Gew.-%.

10. Weichmagnetische Legierung nach einem der vorhergehenden Ansprüche,
**dadurch gekennzeichnet, dass**
0 Gew.-% ≤ V ≤ 2,0 Gew.-%, 1,6 Gew.-% ≤ Cr ≤ 2,5 Gew.-%, 1,25 Gew.-% ≤ Mn ≤ 1,5 Gew.-%, 0 Gew.-% ≤ Mo ≤ 0,02 Gew.- %, 0,6 Gew.-% ≤ Si ≤ 0,9 Gew.-% und 0,2 Gew.-% ≤ Al ≤ 0,7 Gew.-% ist.

11. Weichmagnetische Legierung nach einem der vorhergehenden Ansprüche,
**dadurch gekennzeichnet, dass**
0 Gew.-% ≤ V ≤ 0.01 Gew.-%, 2,3 Gew.-% ≤ Cr ≤ 3,0 Gew.-%, 1,25 Gew.-% ≤ Mn ≤ 1,5 Gew.-%, 0,75 Gew.-% ≤ Mo ≤ 1 Gew.- %, 0,6 Gew.-% ≤ Si ≤ 0,9 Gew.-% und 0,1 Gew.-% ≤ Al ≤ 0,2 Gew.-% ist.

12. Weichmagnetische Legierung nach einem der vorhergehenden Ansprüche,
**dadurch gekennzeichnet, dass**
0,75 Gew.-% ≤ V ≤ 2,75 Gew.-%, 2,3 Gew.-% ≤ Cr ≤ 3,5 Gew.-%, 1,25 Gew.-% ≤ Mn ≤ 1,5 Gew.-%, 0 Gew.-% ≤ Mo ≤ 0,01 Gew.-%, 0,6 Gew.-% ≤ Si ≤ 0,9 Gew.-% und 0,7 Gew.-% ≤ Al ≤ 1,0 Gew.-% ist.

13. Weichmagnetische Legierung nach einem der vorhergehenden Ansprüche,
**dadurch gekennzeichnet dass**
im schlussgeglühten Zustand die Legierung im Zugversuch eine Bruchdehnung A_{L} > 2 % aufweist.

14. Weichmagnetische Legierung nach Anspruch 13,
**dadurch gekennzeichnet dass**
im schlussgeglühten Zustand die Legierung im Zugversuch eine Bruchdehnung A_{L} > 20% aufweist.

15. Weichmagnetische Legierung nach einem der vorhergehenden Ansprüche,
**gekennzeichnet durch**
einen spezifischen elektrischen Widerstand ρ > 0,50 µΩm.

16. Weichmagnetische Legierung nach Anspruch 15,
**gekennzeichnet durch**
einen spezifischen elektrischen Widerstand ρ > 0,55 µΩm.

17. Weichmagnetische Legierung nach Anspruch 16,
**gekennzeichnet durch**
einen spezifischen elektrischen Widerstand ρ > 0,60 µΩm.

18. Weichmagnetische Legierung nach Anspruch 17,
**gekennzeichnet durch**
einen spezifischen elektrischen Widerstand p > 0,65 µΩm.

19. Weichmagnetische Legierung nach einem der vorhergehenden Ansprüche,
**gekennzeichnet durch**
eine Streckgrenze R_{p0,2} > 340 MPa.

20. Weichmagnetische Legierung nach einem der vorhergehenden Ansprüche,
**gekennzeichnet durch**
eine Sättigung mit J(400A/cm) > 1,90 T.

21. Weichmagnetische Legierung nach Anspruch 20,
**gekennzeichnet durch**
eine Sättigung mit J(400A/cm) > 2,00 T.

22. Weichmagnetische Legierung nach einem der vorhergehenden Ansprüche,
**gekennzeichnet durch**
eine Koerzitivfeldstärke H_{c} < 3,5 A/cm.

23. Weichmagnetische Legierung nach Anspruch 22,
**gekennzeichnet durch**
eine Koerzitivfeldstärke H_{c} < 2,0 A/cm.

24. Weichmagnetische Legierung nach einem der vorhergehenden Ansprüche,
**gekennzeichnet durch**
eine Maximalpermeabilität µₘₐₓ > 1000.

25. Weichmagnetische Legierung nach Anspruch 24,
**gekennzeichnet durch**
eine Maximalpermeabilität µₘₐₓ > 2000.

26. Weichmagnetischer Kern für einen elektromagnetischen Aktor aus einer Legierung nach einem der Ansprüche 1 bis 25.

27. Weichmagnetischer Kern für ein Magnetventil eines Verbrennungsmotors aus einer Legierung nach einem der Ansprüche 1 bis 25.

28. Weichmagnetischer Kern für ein Kraftstoffeinspritzventil eines Verbrennungsmotors aus einer Legierung nach einem der Ansprüche 1 bis 25.

29. Weichmagnetischer Kern für ein Direktkraftstoffeinspritzventil eines Ottomotors aus einer Legierung nach einem der Ansprüche 1 bis 25.

30. Weichmagnetischer Kern für ein Direktkraftstoffeinspritzventil eines Dieselmotors aus einer Legierung nach einem der Ansprüche 1 bis 25.

31. Kraftstoffeinspritzventil eines Verbrennungsmotors mit einer Komponente aus einer weichmagnetischen Legierung nach einem der Ansprüche 1 bis 25.

32. Kraftstoffeinspritzventil nach Anspruch 31,
**dadurch gekennzeichnet, dass**
das Kraftstoffeinspritzventil ein Direktkraftstoffeinspritzventil eines Ottomotors ist.

33. Kraftstoffeinspritzventil nach Anspruch 31,
**dadurch gekennzeichnet, dass**
das Kraftstoffeinspritzventil ein Direktkraftstoffeinspritzventil eines Dieselmotors ist.

34. Weichmagnetischer Rotor für einen elektrischen Motor aus einer Legierung nach einem der Ansprüche 1 bis 25.

35. Weichmagnetischer Stator für einen elektrischen Motor aus einer Legierung nach einem der Ansprüche 1 bis 25.

36. Weichmagnetischer Rotor für einen elektrischen Motor aus einer Legierung nach einem der Ansprüche 1 bis 25.

37. Weichmagnetische Komponente für einen elektromagnetische Ventilverstellung an einem Einlassventil oder einem Auslassventil, das in einem Motorraum verwendet wird, aus einer Legierung nach einem der Ansprüche 1 bis 25.

38. Rückschlussteil für einen elektromagnetischen Aktor aus einer Legierung nach einem der Ansprüche 1 bis 25.

39. Rückschlussteil für ein Magnetventil aus einer Legierung nach einem der Ansprüche 1 bis 25.

40. Verfahren zur Herstellung von Halbzeug aus einer Kobalt-Eisen-Legierung, bei dem durch Schmelzen (1) und Warmverformung (4, 10) zunächst Werkstücke aus einer weichmagnetischen Legierung hergestellt werden, die aus 10 Gew.-% ≤ Co ≤ 22 Gew.-%, 0 Gew.-% ≤ V ≤ 4 Gew.-%, 1,5 Gew.-% ≤ Cr ≤ 5 Gew.-%, 1 Gew.-% ≤ Mn ≤ 2 Gew.-%, 0 Gew.-% ≤ Mo ≤ 1 Gew.-%, 0,5 Gew.-% ≤ Si ≤ 1,5 Gew.-%, 0,1 Gew.-% ≤ Al ≤ 1,0 Gew.-%, Rest Eisen und unvermeidbaren Verunreinigungen besteht, wobei eine Schlussglühung (7, 12) durchgeführt wird.

41. Verfahren nach Anspruch 40,
**dadurch gekennzeichnet, dass**
die Schlussglühung (7, 12) im Temperaturbereich von 700 °C bis 1100 °C durchgeführt wird.

42. Verfahren nach Anspruch 41,
**dadurch gekennzeichnet, dass**
die Schlussglühung (7, 12) im Temperaturbereich von 750 °C bis 850 °C durchgeführt wird.

43. Verfahren nach einem der Ansprüche 40 bis 42,
**dadurch gekennzeichnet, dass**
die Schlussglühung so durchgeführt wird, dass nach der Schlussglühung die Legierung Verformungsparameter im Zugversuch von einer Bruchdehnung A_{L} > 2% aufweist.

44. Verfahren nach Anspruch 43,
**dadurch gekennzeichnet, dass**
die Schlussglühung so durchgeführt wird, dass nach der Schlussglühung die Legierung Verformungsparameter im Zugversuch von einer Bruchdehnung A_{L} > 20% aufweist.

45. Verfahren nach einem der Ansprüche 40 bis 44,
**dadurch gekennzeichnet, dass**
die Legierung vor der Schlussglühung (7, 12) kaltverformt wird.

46. Verfahren nach einem der Ansprüche 40 bis 45,
**dadurch gekennzeichnet, dass**
die Legierung unter Inertgas, Wasserstoff oder Vakuum schlussgeglüht wird.

## Claims

1. Soft magnetic alloy, consisting of 10 % by weight ≤ Co ≤ 22 % by weight, 0 % by weight ≤ V ≤ 4 % by weight, 1.5 % by weight ≤ Cr ≤ 5 % by weight, 1 % by weight ≤ Mn ≤ 2 % by weight, 0 % by weight ≤ Mo ≤ 1 % by weight, 0.5 % by weight ≤ Si ≤ 1.5 % by weight, 0.1 % by weight ≤ Al ≤ 1.0 % by weight, rest iron plus unavoidable impurities.

2. Soft magnetic alloy according to claim 1,
**characterised by**
a cobalt content of 14 % by weight ≤ Co ≤ 22 % by weight.

3. Soft magnetic alloy according to claim 2,
**characterised by**
a cobalt content of 14 % by weight ≤ Co ≤ 20 % by weight.

4. Soft magnetic alloy according to any of the preceding claims,
**characterised by**
a vanadium content of 0 % by weight ≤ V ≤ 2 % by weight.

5. Soft magnetic alloy according to any of the preceding claims,
**characterised by**
a molybdenum content of 0 % by weight < Mo ≤ 0.5 % by weight.

6. Soft magnetic alloy according to any of the preceding claims,
**characterised by**
a manganese content of 1.25 % by weight ≤ Mn ≤ 1.5 % by weight.

7. Soft magnetic alloy according to any of the preceding claims,
**characterised by**
a silicon content of 0.5 % by weight ≤ Si ≤ 1.0 % by weight.

8. Soft magnetic alloy according to any of the preceding claims,
**characterised by**
an aluminium plus silicon content of 0.6 % by weight ≤ Al+Si ≤ 2 % by weight.

9. Soft magnetic alloy according to any of the preceding claims,
**characterised by**
a chromium plus manganese plus molybdenum plus aluminium plus silicon plus vanadium content of 4.0 % by weight ≤ Cr+Mn+Mo+Al+Si+V ≤ 9.0 % by weight.

10. Soft magnetic alloy according to any of the preceding claims,
**characterised in that**
0 % by weight ≤ V ≤ 2.0 % by weight, 1.6 % by weight ≤ Cr ≤ 2.5 % by weight, 1.25 % by weight ≤ Mn ≤ 1.5 % by weight, 0 % by weight ≤ Mo ≤ 0.02 % by weight, 0.6 % by weight ≤ Si ≤ 0.9 % by weight and 0.2 % by weight ≤ Al ≤ 0.7 % by weight.

11. Soft magnetic alloy according to any of the preceding claims;
**characterised in that**
0 % by weight ≤ V ≤ 0.01 % by weight, 2.3 % by weight ≤ Cr ≤ 3.0 % by weight, 1.25 % by weight ≤ Mn ≤ 1.5 % by weight, 0.75 % by weight ≤ Mo ≤ 1 % by weight, 0.6 % by weight ≤ Si ≤ 0.9 % by weight and 0.1 % by weight ≤ Al ≤ 0.2 % by weight.

12. Soft magnetic alloy according to any of the preceding claims,
**characterised in that**
0.75 % by weight ≤ V ≤ 2.75 % by weight, 2.3 % by weight ≤ Cr ≤ 3.5 % by weight, 1.25 % by weight ≤ Mn ≤ 1.5 % by weight, 0 % by weight ≤ Mo ≤ 0.01 % by weight, 0.6 % by weight ≤ Si ≤ 0.9 % by weight and 0.7 % by weight ≤ Al ≤ 1.0 % by weight.

13. Soft magnetic alloy according to any of the preceding claims,
**characterised in that**
the finish-annealed alloy has an elongation A_{L} > 2% in a tensile test.

14. Soft magnetic alloy according to claim 13,
**characterised in that**
the finish-annealed alloy has an elongation A_{L} > 20% in a tensile test.

15. Soft magnetic alloy according to any of the preceding claims,
**characterised by**
a resistivity ρ > 0.50 µΩm.

16. Soft magnetic alloy according claim 15,
**characterised by**
a resistivity ρ > 0.55 µΩm.

17. Soft magnetic alloy according to claim 16,
**characterised by**
a resistivity ρ > 0.60 µΩm.

18. Soft magnetic alloy according to claim 17,
**characterised by**
a resistivity ρ > 0.65 µΩm.

19. Soft magnetic alloy according to any of the preceding claims,
**characterised by**
a yield point R_{p0.2} > 340 MPa.

20. Soft magnetic alloy according to any of the preceding claims,
**characterised by**
a saturation with J(400 A/cm) > 1.90 T.

21. Soft magnetic alloy according to any of the preceding claims,
**characterised by**
a saturation with J(400 A/cm) > 2.00 T.

22. Soft magnetic alloy according to any of the preceding claims,
**characterised by**
a coercitive field strength H_{c} < 3.5 A/cm.

23. Soft magnetic alloy according to claim 22,
**characterised by**
a coercitive field strength H_{c} < 2.0 A/cm.

24. Soft magnetic alloy according to any of the preceding claims,
**characterised by**
a maximum permeability µₘₐₓ > 1000.

25. Soft magnetic alloy according to claim 24,
**characterised by**
a maximum permeability µₘₐₓ > 2000.

26. Soft magnetic core for an electromagnetic actuator, made of an alloy according to any of claims 1 to 25.

27. Soft magnetic alloy for a magnetic valve of an internal combustion engine, made of an alloy according to any of claims 1 to 25.

28. Soft magnetic alloy for a fuel injection valve of an internal combustion engine, made of an alloy according to any of claims 1 to 25.

29. Soft magnetic alloy for a direct injection valve of a spark ignition engine, made of an alloy according to any of claims 1 to 25.

30. Soft magnetic alloy for a direct injection valve of a diesel engine, made of an alloy according to any of claims 1 to 25.

31. Fuel injection valve of an internal combustion engine, with a component made of a soft magnetic alloy according to any of claims 1 to 25.

32. Fuel injection valve according to claim 31,
**characterised in that**
the fuel injection valve is a direct fuel injection valve of a spark ignition engine.

33. Fuel injection valve according to claim 31,
**characterised in that**
the fuel injection valve is a direct fuel injection valve of a diesel engine.

34. Soft magnetic rotor for an electric motor, made of an alloy according to any of claims 1 to 25.

35. Soft magnetic stator for an electric motor, made of an alloy according to any of claims 1 to 25.

36. Soft magnetic rotor for an electric motor, made of an alloy according to any of claims 1 to 25.

37. Soft magnetic component for an electromagnetic valve control on an inlet valve or an outlet valve used in an engine compartment, made of an alloy according to any of claims 1 to 25.

38. Yoke part for an electromagnetic actuator, made of an alloy according to any of claims 1 to 25.

39. Yoke part for a solenoid valve, made of an alloy according to any of claims 1 to 25.

40. Method for the production of semi-finished product of a cobalt-iron alloy,
wherein workpieces are first produced by melting (1) and hot forming (4, 10) from a soft magnetic alloy consisting of 10 % by weight ≤ Co ≤ 22 % by weight, 0 % by weight ≤ V ≤ 4 % by weight, 1.5 % by weight ≤ Cr ≤ 5 % by weight, 1 % by weight ≤ Mn ≤ 2 % by weight, 0 % by weight ≤ Mo ≤ 1 % by weight, 0.5 % by weight ≤ Si ≤ 1.5 % by weight, 0.1 % by weight ≤ Al ≤ 1.0 % by weight, rest iron plus unavoidable impurities,
wherein a finish-annealing process (7, 12) is carried out.

41. Method according to claim 40,
**characterised in that**
the finish-annealing process (7, 12) is carried out within a temperature range between 700°C and 1100°C.

42. Method according to claim 41,
**characterised in that**
the finish-annealing process (7, 12) is carried out within a temperature range between 750°C and 850°C.

43. Method according to any of claims 40 to 42,
**characterised in that**
the finish-annealing process is carried out such that the finish-annealed alloy has deformation parameters of an elongation A_{L} > 2% in a tensile test.

44. Method according to claim 43,
**characterised in that**
the finish-annealing process is carried out such that the finish-annealed alloy has deformation parameters of an elongation A_{L} > 20% in a tensile test.

45. Method according to any of claims 40 to 44,
**characterised in that**
the alloy is cold-formed before the finish-annealing process (7, 12).

46. Method according to any of claims 40 to 45,
**characterised in that**
the alloy is finish-annealed in the presence of an inert gas or hydrogen or in a vacuum.

## Revendications

1. Alliage magnétique doux formé de 10 % en poids ≤ Co ≤ 22 % en poids, 0 % en poids ≤ V ≤ 4 % en poids, 1,5 % en poids ≤ Cr ≤ 5 % en poids, 1 % en poids ≤ Mn ≤ 2 % en poids, 0 % en poids ≤ Mo ≤ 1 % en poids, 0,5 % en poids ≤ Si ≤ 1,5 % en poids, 0,1 % en poids ≤ Al ≤ 1,0 % en poids, le reste étant du fer et des impuretés inévitables.

2. Alliage magnétique doux selon la revendication 1, **caractérisé par** une teneur en cobalt de 14 % en poids ≤ Co ≤ 22 % en poids.

3. Alliage magnétique doux selon la revendication 2, **caractérisé par** une teneur en cobalt de 14 % en poids ≤ Co ≤ 20 % en poids.

4. Alliage magnétique doux selon l'une quelconque des revendications précédentes, **caractérisé par** une teneur en vanadium de 0 % en poids ≤ V ≤ 2 % en poids.

5. Alliage magnétique doux selon l'une quelconque des revendications précédentes, **caractérisé par** une teneur en molybdène de 0 % en poids < Mo ≤ 0,5 % en poids.

6. Alliage magnétique doux selon l'une quelconque des revendications précédentes, **caractérisé par** une teneur en manganèse de 1,25 % en poids ≤ Mn ≤ 1,5 % en poids.

7. Alliage magnétique doux selon l'une quelconque des revendications précédentes, **caractérisé par** une teneur en silicium de 0,5 % en poids ≤ Si ≤ 1,0 % en poids.

8. Alliage magnétique doux selon l'une quelconque des revendications précédentes, **caractérisé par** une teneur en aluminium et en silicium de 0,6 % en poids ≤ Al + Si ≤ 2 % en poids.

9. Alliage magnétique doux selon l'une quelconque des revendications précédentes, **caractérisé par** une teneur en chrome, en manganèse, en molybdène, en aluminium, en silicium et en vanadium de 4,0 % en poids ≤ Cr+Mn+Mo+Al+Si+V ≤ 9,0 % en poids.

10. Alliage magnétique doux selon l'une quelconque des revendications précédentes, **caractérisé par** les teneurs suivantes : 0 % en poids ≤ V ≤ 2 % en poids, 1,6 % en poids ≤ Cr ≤ 2,5 % en poids, 1,25 % en poids ≤ Mn ≤ 1,5 % en poids, 0 % en poids ≤ Mo ≤ 0,02 % en poids, 0,6 % en poids ≤ Si ≤ 0,9 % en poids et 0,2 % en poids ≤ Al ≤ 0,7 % en poids.

11. Alliage magnétique doux selon l'une quelconque des revendications précédentes, **caractérisé par** les teneurs suivantes : 0 % en poids ≤ V ≤ 0,01 % en poids, 2,3 % en poids ≤ Cr ≤ 3,0 % en poids, 1,25 % en poids ≤ Mn ≤ 1,5 % en poids, 0,75 % en poids ≤ Mo ≤ 1 % en poids, 0,6 % en poids ≤ Si ≤ 0,9 % en poids et 0,1 % en poids ≤ Al ≤ 0,2 % en poids.

12. Alliage magnétique doux selon l'une quelconque des revendications précédentes, **caractérisé par** les teneurs suivantes : 0,75 % en poids ≤ V ≤ 2,75 % en poids, 2,3 % en poids ≤ Cr ≤ 3,5 % en poids, 1,25 % en poids ≤ Mn ≤ 1,5 % en poids, 0 % en poids ≤ Mo ≤ 0,01 % en poids, 0,6 % en poids ≤ Si ≤ 0,9 % en poids et 0,7 % en poids ≤ Al ≤ 1,0 % en poids.

13. Alliage magnétique doux selon l'une quelconque des revendications précédentes, **caractérisé en ce que** l'alliage, après le recuit final, présente un allongement à la rupture en essai de traction A_{L}> 2 %.

14. Alliage magnétique doux selon la revendication 13, **caractérisé en ce que** l'alliage, après le recuit final, présente un allongement à la rupture en essai de traction A_{L}> 20 %.

15. Alliage magnétique doux selon l'une quelconque des revendications précédentes, **caractérisé par** une résistance électrique spécifique ρ > 0,50 µΩm.

16. Alliage magnétique doux selon la revendication 15, **caractérisé par** une résistance électrique spécifique ρ > 0,55 µΩm.

17. Alliage magnétique doux selon la revendication 16, **caractérisé par** une résistance électrique spécifique ρ > 0,60 µΩm.

18. Alliage magnétique doux selon la revendication 17, **caractérisé par** une résistance électrique spécifique ρ > 0,65 µΩm.

19. Alliage magnétique doux selon l'une quelconque des revendications précédentes, **caractérisé par** une limite d'élasticité R_{p0,2} > 340 MPa.

20. Alliage magnétique doux selon l'une quelconque des revendications précédentes, **caractérisé par** une saturation avec J(400 A/cm)> 1,90 T.

21. Alliage magnétique doux selon la revendication 20, **caractérisé par** une saturation avec J(400 A/cm)> 2,00 T.

22. Alliage magnétique doux selon l'une quelconque des revendications précédentes, **caractérisé par** une intensité de champ coercitif H_{c} < 3,5 A/cm.

23. Alliage magnétique doux selon la revendication 22, **caractérisé par** une intensité de champ coercitif H_{c} < 2,0 A/cm.

24. Alliage magnétique doux selon l'une quelconque des revendications précédentes, **caractérisé par** une perméabilité maximale µₘₐₓ > 1000.

25. Alliage magnétique doux selon la revendication 24, **caractérisé par** une perméabilité maximale µₘₐₓ > 2000.

26. Noyau magnétique doux pour un acteur électromagnétique formé en alliage selon l'une quelconque des revendications 1 à 25.

27. Noyau magnétique doux pour une valve magnétique d'un moteur à combustion formé en alliage selon l'une quelconque des revendications 1 à 25.

28. Noyau magnétique doux pour une valve d'un injecteur de carburant d'un moteur à combustion formé en alliage selon l'une quelconque des revendications 1 à 25.

29. Noyau magnétique doux pour une valve d'un injecteur de carburant d'un moteur à essence à injection directe formé en alliage selon l'une quelconque des revendications 1 à 25.

30. Noyau magnétique doux pour une valve d'un injecteur de carburant d'un moteur diesel à injection directe formé en alliage selon l'une quelconque des revendications 1 à 25.

31. Valve d'un injecteur de carburant d'un moteur à combustion comportant une composante formée en alliage magnétique doux selon l'une quelconque des revendications 1 à 25.

32. Valve d'un injecteur de carburant selon la revendication 31, **caractérisé en ce que** la valve de l'injecteur de carburant est une valve d'un injecteur de carburant d'un moteur à essence à injection directe.

33. Valve d'un injecteur de carburant selon la revendication 31, **caractérisé en ce que** la valve de l'injecteur de carburant est une valve d'un injecteur de carburant d'un moteur diesel à injection directe.

34. Rotor magnétique doux pour un moteur électrique formé en alliage selon l'une quelconque des revendications 1 à 25.

35. Stator magnétique doux pour un moteur électrique formé en alliage selon l'une quelconque des revendications 1 à 25.

36. Rotor magnétique doux pour un moteur électrique formé en alliage selon l'une quelconque des revendications 1 à 25.

37. Composant magnétique doux pour une réglage électromagnétique d'une valve d'admission ou d'une valve d'échappement, utilisée dans un compartiment moteur, formé en alliage selon l'une quelconque des revendications 1 à 25.

38. Pièce de fourche pour un acteur électromagnétique formée en alliage selon l'une quelconque des revendications 1 à 25.

39. Pièce de fourche pour une valve magnétique formée en alliage selon l'une quelconque des revendications 1 à 25.

40. Procédé de fabrication de produits semi-finis à partir d'un alliage de cobalt et de fer, dans lequel on fabrique d'abord par fusion (1) et par façonnage à chaud (4, 10)des pièces à partir d'un alliage magnétique doux formé de 10 % en poids ≤ Co ≤ 22 % en poids, 0 % en poids ≤ V ≤ 4 % en poids, 1,5 % en poids ≤ Cr ≤ 5 % en poids, 1 % en poids ≤ Mn ≤ 2 % en poids, 0 % en poids ≤ Mo ≤ 1 % en poids, 0,5 % en poids ≤ Si ≤ 1,5 % en poids, 0,1 % en poids ≤ Al ≤ 1,0 % en poids, le reste étant du fer et des impuretés inévitables, un recuit final (7, 12) étant réalisé.

41. Procédé selon la revendication 40, **caractérisé en ce que** le recuit final (7, 12) est réalisé dans la plage de température de 700 à 1100°C.

42. Procédé selon la revendication 41, **caractérisé en ce que** le recuit final (7, 12) est réalisé dans la plage de température de 750 à 850°C.

43. Procédé selon l'une quelconque des revendications 40 à 42, **caractérisé en ce qu'**on réalise le recuit final de manière à ce que l'alliage présente, à l'issue de ce recuit final, des paramètres de déformation en allongement à la rupture en essai de traction A_{L}> 2 %.

44. Procédé selon la revendication 43, **caractérisé en ce qu'**on réalise le recuit final de manière à ce que l'alliage présente, à l'issue de ce recuit final, des paramètres de déformation en allongement à la rupture en essai de traction A_{L}> 20 %.

45. Procédé selon l'une quelconque des revendications 40 à 44, **caractérisé en ce que** l'alliage est déformé à froid avant le recuit final (7, 12).

46. Procédé selon l'une quelconque des revendications 40 à 45, **caractérisé en ce que** l'alliage est soumis an recuit final sous gaz inerte, sous hydrogène ou sous vacuum.
